# EUROPÄISCHE PATENTSCHRIFT

(11) **EP 0 307 386 B1**
(45) Veröffentlichungstag und Bekanntmachung des Hinweises auf die Patenterteilung: **06.03.1991**
(21) Anmeldenummer: 88890206.1
(22) Anmeldetag: 08.08.1988
(51) Int. Cl.: C22F 1/18, C21D 1/667

(54) **Verfahren zur Herstellung einer Titanlegierung und Verwendung einer Sprüheinrichtung zur Durchführung des Verfahrens**
Process for producing a titanium alloy, and use of a spraying apparatus for carrying out the process
Procédé de fabrication d'un alliage à base de titane et utilisation d'un dispositif de pulvérisation pour réaliser ce procédé

(30) Priorität: 31.08.1987 AT 2181/87
(43) Veröffentlichungstag der Anmeldung: 15.03.1989
(73) Patentinhaber: BÖHLER Gesellschaft m.b.H., A-1010 Wien (AT)
(72) Erfinder: Mayerhofer, Johann, Dipl.-Ing., A-8612 Tragöss (AT); Jaffee, Robert, Dr., Palo Alto, CA 94303 (US); Fladischer, Johann, Dipl.-Ing., A-8605 Kapfenberg (AT); Jäger, Heimo, Dr., A-8600 Bruck/Mur (AT); Puschnik, Herbert, Dipl.-Ing., A-8605 Kapfenberg (AT)

(56) Entgegenhaltungen:
- EP-A- 0 090 749
- EP-A- 0 098 492
- EP-A- 0 119 186
- EP-A- 0 181 713
- FR-A- 1 204 662
- FR-A- 2 162 843
- US-A- 3 901 743

## Beschreibung

Die Erfindung betrifft ein Verfahren zur Herstellung von α+β Ti-Legierungen mit beispielsweise einem Gehalt von etwa 6 Gew.-% Al, etwa 4 Gew.-% V und den herstellungsbedingten Verunreinigungen, wobei die erschmolzene und gegebenenfalls zur Einstellung eines Verformungsgefüges mit einer lamellaren Matrix aus α+β -Phase vorverformte Legierung bei einer Temperatur von 1040 bis 1060°C zur Einstellung der β -Phase geglüht wird, durch eine erste Abkühlung eine Gefügeumwandlung in feinlamellares α+β -Gefüge oder αʹ-Gefüge (=feinstes α+β -Gefüge) vorgenommen wird, danach im Zuge einer Warmverformung im Ausmaß von mindestens 60% Verformungsgrad bei etwa 850 bis 960°C oder bei einer Temperatur von etwa 30 bis 50°C unterhalb der Transitus-temperatur der Legierung, gegebenenfalls von 980 bis 1000°C, eine hohe Versetzungsdichte ausgebildet wird, hierauf, gegebenenfalls nach einer weiteren Abkühlung, eine kontrollierte Rekristallisation bzw. Gefügeeinstellung durch eine Wärmebehandlung bei etwa 950°C erfolgt und eine β -Matrix mit fein verteilter globulitischer α -Phase, z.B. im Verhältnis von etwa 50: 50 Prozent, eingestellt wird, im Zuge einer darauf folgenden Abkühlung ein weitgehend martensitischer Zerfall der β-Matrix erreicht und in einem folgenden Glühvorgang die martensitische Matrix in eine lamellare α+β -Phase übergeführt wird.

Die Erfindung hat erkannt, daß es bei diesem bekannten Verfahren insbesondere darauf an kommt, daß das erste Abschrecken nach dem Glühen, rasch und kontrolliert erfolgt, um aus dem eingangs vorhandenen Gefüge (α -Phase in α+β -Matrix) über die β -Phase eine möglichst gleichmäßige und feinkristalline Struktur in Form von martensitischem αʹ-Gefüge und/dann von feinlamellarer α+β -Phase zu erreichen und Wärmespannungen, die zu Rissen führen, zu vermeiden. Bisher konnte ein optimales Gefüge in rißfreien Teilen aufgrund nicht entsprechender Abschreckbedingungen gerade in dieser wichtigen Abschreckphase, insbesondere bei großen Querschnitten, nicht erreicht werden.

Erfindungsgemäß wird nunmehr vorgesehen, daß insbesondere zur Erzielung einer einstellbaren, hohen Abkühlungsgeschwindigkeit und einer raschen gleichmäßigen Temperaturabnahme über die gesamte Oberfläche zur Vermeidung von Spannungen und Rißbildung zumindest die erste Abkühlung, gegebenenfalls auch wenigstens einer der weiteren Abkühlschritte, durch Besprühen des Vorformteiles mit Wasser strahler und/oder Wasser-Luft-Gemischen vorgenommen wird. Bevorzugt ist es, wenn beim Absprühen darauf geachtet wird, daß während des Absprühvorganges kein Oberflächenbereich des abzukühlenden Vorformteiles länger als 1 Sekunde unbesprüht bleibt. Durch das Absprühen wird auf der gesamten Oberfläche eine gleichmäßige, regelbare Abkühlung mit großer Abkühlungsgeschwindigkeit erreicht. Unregelmäßigkeiten aufgrund von Dampfblasen (Leidenfrost-Phänomen), die bei einem durch Eintauchen erfolgenden Abkühlen auftreten, werden vermieden. Durch die über die gleichmäßig über die Oberfläche erfolgende Temperaturabnahme werden Wärmespannungsrisse vermieden. Aufgrund der hohen aber steuerbaren Abkühlungsgeschwindigkeit kann eine optimale Gefügeumwandlung bzw. -einstellung erreicht werden. Diese Tendenz wird dadurch unterstützt, daß das Gefüge des Materials von seiner abgekühlten Oberfläche aus bedingt durch die Kontraktion des intensiven Abkühlvorganges und gleichmäßigen unter großen sich gleichmäßig verteilenden Druck gesetzt wird, der die Gefügeausbildung in richtung der Ausbildung eines feinen Kornes unterstützt. Zur gleichmäßigen und raschen Abkühlung trägt auch bei, daß kein Bereich der Oberfläche länger als 1 Sekunde unbesprüht bleibt. Dazu ist es vorteilhaft, wenn das vorzugsweise stangenförmige Vormaterial während des Absprühens mit 1 bis 20, vorzugsweise 4 bis 10, Umdrehungen pro Minute vor den Wasserstrahlen rotiert wird.

Zur Verbesserung der gewünschten Gefügeeinstellung kann es vorteilhaft sein, wenn der Absprühvorgang intermittierend durchgeführt wird und die Zeitdauer der Unterbrechungen in Abhängigkeit von der Rück-Wärmung gewählt wird. Bevorzugt ist es, wenn durch Regelung des Wasserdruckes und/oder der Rotationsgeschwindigkeit und/oder der Zeitdauer des gegebenenfalls intermittierend geführten Absprühvorganges die Abkühlungsgeschwindigkeit eingestellt wird.

Zweckmäßigerweise wird zur Durchführung des Verfahrens eine Vorrichtung verwendet, die eine Mehrzahl von Spritzleisten, die um den Aufnahmeraum für einer abzusprühenden Vorformteil aus der Legierung angeordnet sind, sowie eine Einrichtung zur Rotation des Vorformteiles vorbei an den Spritzleisten, umfaßt. Derartige Einrichtungen sind an sich bekannt, haben sich aber als ganz besonders gut geeignet erwiesen, die für ein optimales Gefüge erforderlichen Abkühlungsbedingungen für die erwähnte Titanbasis-Legierung zu erreichen bzw. einzustellen.

Auch die weiteren im Zuge der Herstellung der Legierung vorzunehmenden Abkühlungsschritte sind mit der erfindungsgemäß verwendeten Sprüheinrichtung leichter beherrschbar und hinsichtlich der Gefügeeinstellung optimierbar. Es ist somit möglich, einen, mehrere oder alle weiteren Abkühlungsschritte mittels der erwähnten Vorrichtung durchzuführen.

Das erfindungsgemäß erreichte Gefüge besitzt eine gleichmäßige Kornverteilung mit Körnern < 10 µm Durchmesser und die Phasenanteile an α -Phase und lamellar verteilter β -Phase sind gleichmäßig über das Material verteilt, gegebenenfalls im Verhältnis von etwa 50: 50.

Mit dem erfindungsgemäßen Verfahren können strukturell verbesserte Vormaterialien z.B. für Turbinenschaufeln, Zellen für Luft- und Raumfahrzeuge, Schrauben, Bolzen, insbesondere auf Ermüdung beanspruchte Bauteile, usw. hergestellt werden.

Mit der erfindungsgemäßen Vorgangsweise ist es möglich, die gewünschte Gefügestruktur auch in besonders großem Vormaterial zu erzielen.

In der Zeichnung sind Ausführungsbeispiele von erfindungsgemäß einsetzbaren Vorrichtungen dargestellt.
Fig. 1 zeigt eine Sprühdüse,
Fig. 2 einen Schnitt durch eine erste Ausführungsform,
Fig. 3 und 4 eine Draufsicht und einen Schnitt durch eine weitere Ausführungsform,
Fig. 5 und 6 mögliche Anordnungen von Sprühdüsen.

In Fig. 1 ist eine Sprühdüse 1 bekannter Bauart dargestellt, mit der Kühlflüssigkeit, insbesondere Wasser, mit kegeligem Strahl auf den abzukühlenden Vorformteil gespritzt wird. Mittels Preßluft mit einem regelbaren Druck von bis zu 5 bar und unter Anwenddung eines Wasserdruches bis zu 5 bar können die Geschwindigkeit und gegebenenfalls die Verteilung der Wasserteilchen, eingestellt werden. Die Düse ermöglicht in einem Abstand L das Besprühen einer Fläche mit einer definierten Abmessung D. Der Abstand Düse-Vorformteil wird entsprechend eingestellt, sodaß ein von den Abmessungen des Vorformteiles abhängiger Oberflächenbereich mit entsprechendem Druck besprüht werden kann.

Fig. 2 zeigt einen zylindrischen Vorformteil 2, der zentrisch zu drei Düsen 1, bzw. zu horizontalen Spritzleisten 4 ähnlich Fig. 3 zusammengefaßten Düsen 1 angeordnet ist und auf Rollen 3 rotiert wird. Die Strahlen des Kühlmediums treffen entsprechende Mantelflächenbereiche des Vorformteiles 2; durch Einstellung des Sprühwinkels und/oder der Rotationsgeschwindigkeit kann der Abkühlvorgang geregelt werden.

Fig. 3 zeigt eine vertikal angeordnete Spritzleiste 4 mit einer Anzahl von Düsen 1, deren Abstand in Bezug auf den zylindrischen Vorformteil 2 veränderbar ist. Entsprechend Fig. 4 sind drei Spritzleisten 4 um den Vorformteil angeordnet. Der Vorformteil 2 hängt an einer Trageinrichtung 5, von der er rotiert wird, sodaß die gesamte Mantelfläche abgesprüht wird. Mit 6 ist eine Einrichtung zur Regelung der Menge und des Druckes der Spritzflüssigkeit und der Preßluft, mit 7 eine Verstelleinrichtung für die Spritzleiste und mit 8 eine Regeleinrichtung für die Rotationsgeschwindigkeit bezeichnet. Die einzelnen Einrichtungen sind nur angedeutet.

Fig. 5 und 6 zeigen die Anordnung von drei bzw. vier Spritzleisten 4 zur Abkühlung eines Vorformteiles 2 mit quadratischem Querschnitt. Auch hier erfolgt eine Anpassung der Sprühparameter an die Form des Vorformteiles und die gewünschten Abkühlungsparameter, wobei die Rotation des Materials, welches Vierkantquerschnitt aufweist, bei 4-Düsenbeaufschlagung (Fig. 6) unterbleiben kann.

Bei geformten Vorformteilen können die Sprühparameter einzelner Düsen der Spritzleisten an die Längsform des Vorformteiles angepaßt werden, sodaß z.B. Bereiche geringen Durchmessers weniger besprüht werden, um die Abkühlungsgeschwindigkeit in diesen Bereichen an diejenige mit größerem Durchmesser anzupassen. Auch die Durchführung eines gesteuerten intermittierenden Absprühens ermöglicht eine Anpassung der Sprüheinrichtung an verschiedene Vorformteile.

In einem Versuch wurde eine Legierung der Zusammensetzung 6,03 Gew.-% Al, 4,03 Gew.-% V, 0,012 Gew.-% C, 74 ppm H, 0,024 Gew.-% N, 0,14 Gew.-% 0, 0,14 Gew.-% Verunreinigungen, Rest Ti erschmolzen und wurden daraus mittels des erfindungsgemäßen Verfahrens Formteile hergestellt. Vergleichsversuche mit Formteilen, die durch Eintauchen in Wasser abgeschreckt wurden, ergaben, daß die erfindungsgemäß hergestellten Formteile gegenüber den durch Eintauchen in Wasserabgeschreckten Formteilen auch bei doppeltem Durchmesser noch immer ein feineres Gefüge und entsprechend bessere Kenndaten hatten.

## Patentansprüche

1. Verfahren zur Herstellung von α+β Ti-Legierungen, wobei die erschmolzene und gegebenenfalls zur Einstellung eines Verformungsgefüges mit einer lamellaren Matrix aus α+β -Phase vorerformte Legierung bei einer Temperatur von 1040 bis 1060°C zur Einstellung der β -Phase geglüht wird, durch eine erste Abkühlung eine Gefügeumwandlung in feinlamellares α+β -Gefüge oder αʹ -Gefüge (= feinstes α+β -Gefüge) vorgenommen wird, danach im Zuge einer Warmverformung im Ausmaß von mindestens 60% Verformungsgrad bei etwa 850 bis 960°C oder bei einer Temperatur von etwa 30 bis 50°C unterhalb der Transitus temperatur der Legierung, gegebenenfalls von 980 bis 1000°C, eine hohe Versetzungsdichte ausgebildet wird, hierauf, gegebenenfalls nach einer weiteren Abkühlung, eine kontrollierte Rekristallisation bzw. Gefügeeinstellung durch eine Wärmebehandlung bei etwa 950°C erfolgt und eine β -Matrix mit fein verteilter globulitischer α -Phase eingestellt wird, im Zuge einer darauf folgenden Abkühlung ein weitgehend martensitischer Zerfall der β -Matrix erreicht in einem folgenden Glühvorgang die martensitische Matrix in eine lamellare α+β -Phase übergeführt wird, dadurch gekennzeichnet, daß insbesondere zur Erzielung einer einstellbaren, hohen Abkühlungsgeschwindigkeit und einer raschen gleichmäßigen Temperaturabnahme über die gesamte Oberfläche zur Vermeidung von Spannungen und Rißbildung zumindest die erste Abkühlung, gegebenenfalls auch wenigstens einer der weiteren Abkühlschritte, durch Besprühen des Vorformteiles mit Wasserstrahlen und/oder Wasser-Luft-Gemischen vorgenommen wird.

2. Verfahren nach Anspruch 1, dadurch gekennzeichnet, daß beim Absprühen darauf geachtet wird, daß während des Absprühvorganges kein Oberflächenbereich des abzukühlenden Vorformteiles länger als 1 Sekunde unbesprüht bleibt.

3. Verfahren nach Anspruch 1 oder 2, dadurch gekennzeichnet, daß das Vormaterial aus der Legierung während des Absprühens mit 1 bis 20, vorzugsweise 4 bis 10, Umdrehungen pro Minute vor den Wasserstrahlen bzw. Wasser-Luft-Strahlen rotiert wird.

4. Verfahren nach einem der Ansprüche 1 bis 3, dadurch gekennzeichnet, daß der Absprühvorgang intermittierend durchgeführt wird und die Zeitdauer der Unterbrechungen in Abhängigkeit von der Rück-Wärmung gewählt wird.

5. Verfahren nach einem der Ansprüche 1 bis 4, dadurch gekennzeichnet, daß durch Regelung des Wasserdruckes und/oder der Rotationsgeschwindigkeit und/oder der Zeitdauer des gegebenenfalls intermittierend geführten Absprühvorganges die Abkühlgeschwindigkeit eingestellt wird.

6. Verfahren nach einem der Ansprüche 1 bis 5, dadurch gekennzeichnet, daß bei eckigen Querschnitt besitzenden Vorformteilen aus der Legierung jeder Fläche eine Spritzleiste zugeordnet wird, mit der die jeweilige Fläche zur Gänze bzw. vollständig besprüht wird. (Fig. 6)

7. Verwendung einer Vorrichtung, die eine Mehrzahl von Spritzleisten, die um den Aufnahmeraum für einer abzuspritzenden Vorformteil aus der Legierung angeordnet sind, sowie eine Einrichtung zur Rotation des Vorformteiles vorbei an den Spritzleisten umfaßt, zur Durchführung des Verfahrens nach einem der Ansprüche 1 bis 6.

## Claims

1. Method of producing α+β Ti-alloys, in which the molten alloy, which is optionally pre-strained in order to set a deformation structure with a lamellar matrix of α+β phase, is annealed at a temperature of 1040 to 1060°C in order to set the β phase, by means of a first cooling a structural transformation into fine lamellar α+β structure or αʹ structure (= finest α+β structure) is carried out, thereafter in the course of hot forming to the extent of a 60% degree of deformation at approximately 850 to 960°C or at a temperature of approximately 30 to 50°C below the transition temperature of the alloy, optionally from 980 to 1000°C, a high dislocation density is produced, then, optionally after further cooling, a controlled recrystallisation or structural setting is achieved by heat treatment at approximately 950°C and a β matrix with finely globulitic α phase is set, in the course of a subsequent cooling a largely martensitic decomposition of the β matrix is achieved and in a subsequent annealing operation the martensitic matrix is converted into a lamellar α+β phase, characterised in that particularly in order to achieve an adjustable high rate of cooling and a rapid and even temperature drop over the entire surface in order to avoid tensions and fractures at least the first cooling, and optionally also at least one of the further cooling steps, is carried out by spraying the preformed part with water jets and/or water-air mixtures.

2. Method as claimed in Claim 1, characterised in that during spraying care is taken to ensure that during the spraying operation no surface region of the preformed part to be cooled remains unsprayed for longer than one second.

3. Method as claimed in Claims 1 or 2, characterised in that the initial material of the alloy is rotated during the spraying at 1 to 20, preferably 4 to 10, revolutions per minute in front of the water jets or water-air jets.

4. Method as claimed in one of Claims 1 to 3, characterised in that the spraying operation is carried out intermittently and the duration of the interruptions is chosen as a function of the back heating.

5. Method as claimed in one of Claims 1 to 4, characterised in that the rate of cooling is set by regulating the water pressure and/or the rate of rotation and/or the duration of the spraying operation which is optionally carried out intermittently.

6. Method as claimed in one of Claims 1 to 5, characterised in that, in the case of preformed parts made from the alloy and having an angular cross-section, there is provided for each surface a spray strip by means of which the respective surface is sprayed to completion or in its entirety.

7. Use of a device which incorporates a plurality of spray strips which are arranged around the receiving chamber for a preformed part which is to be sprayed, as well as an arrangement for rotating the preformed part past the spray strips, for carrying out the method according to one of Claims 1 to 6.

## Revendications

1. Procédé de fabrication d'alliages de titane α+β, dans lequel l'alliage fondu et éventuellement prédéformé pour la mise au point d'une structure de déformation à matrice lamellaire en phase α+β, est recuit à une température de 1040 à 1060°C pour la mise au point de la phase β, il est procédé, par un premier refroidissement, à une transformation de la structure en une structure α+β finement lamellaire ou une structure αʹ (= structure α+β la plus fine), il est ensuite au cours d'une déformation à chaud dans la mesure d'un degré de déformation d'au moins 60%, à environ 850 à 960°C, ou à une température d'environ 30 à 50°C au-dessous de la température de transit de l'alliage, éventuellement de 980 à 1000°C, formé une haute densité de dislocation, puis, éventuellement après un nouveau refroidissement, il est produit une recristallisation ou mise au point de structure contrôlée par traitement à chaud à environ 950°C et il est mis au point une matrice β à phase α globulitique finement répartie, il est obtenu, au cours d'un refroidissement successif, une importante décomposition martensitique de la matrice β et la matrice martensitique est transformée, lors d'une opération de recuit successive, en une phase α+β lamellaire, caractérisé en ce que, en particulier pour atteindre une haute vitesse de refroidissement réglable et un abaissement rapide et uniforme de la température sur toute la surface afin d'éviter des tensions et une fissuration, au moins le premier refroidissement, éventuellement aussi au moins l'un des refroidissements suivants, est réalisé par arrosage par des jets d'eau et/ou des mélanges eau-air de la pièce préfaçonnée.

2. Procédé suivant la revendication 1, carartérisé en ce que, lors de l'arrosage, il est veillé à ce que lors de l'opération d'arrosage, aucun endroit de la surface de la pièce préfaçonnée à refroidir ne reste non-arrosée pendant plus d'une seconde.

3. Procédé suivant la revendication 1 ou 2, caractérisé en ce que le matériau de l'alliage préaffiné est, pendant l'arrosage, tourné sous les jets d'eau ou les jets d'eau-air à une vitesse de 1 à 20, de préférence 4 à 10, révolutions par minute.

4. Procédé suivant l'une des revendications 1 à 3, caractérisé en ce que l'opération d'arrosage se réalise par intermittence et que la durée des interruptions est choisie en fonction de l'échauffement réactif.

5. Procédé suivant l'une des revendications 1 à 4, caractérisé en ce que la vitesse de refroidissement est réglée par réglage de la pression d'eau et/ou de la vitesse de rotation et/ou de la durée de l'opération d'arrosage éventuellement réalisée par intermittence.

6. Procédé suivant l'une des revendications 1 à 5, caractérisé en ce que, dans le cas de pièces de l'alliage préfaçonnées à section angulaire, à chaque face est associée une barre de pulvérisation par laquelle la face correspondante est arrosée dans son ensemble ou complètement. (Figure 6).

7. Utilisation d'un dispositif comprenant une pluralité de barres de pulvérisation disposées autour de l'espace de réception d'une pièce de l'alliage préfaçonnée à arroser, ainsi qu'un dispositif pour la rotation de la pièce préfaçonnée devant les barres de pulvérisation, pour réaliser le procédé suivant l'une des revendications 1 à 6.
